# FASCICULE DE BREVET EUROPEEN

(11) **EP 2 700 079 B1**
(45) Date de publication et mention de la délivrance du brevet: **24.10.2018**
(21) Numéro de dépôt: 11731019.3
(22) Date de dépôt: 19.04.2011
(51) Int. Cl.: H01B 13/14, H01B 3/40, H01B 3/44, H01B 3/46, H01B 3/47, H01B 17/32, H01B 19/04

(54) **PROCÉDÉ DE FABRICATION D'UN ISOLATEUR COMPOSITE UTILISANT UNE RÉSINE À HAUTE PERFORMANCE THERMIQUE**
VERFAHREN ZUR HERSTELLUNG EINES VERBUNDISOLATORS ANHAND EINES HARZES MIT HOHER WÄRMELEISTUNG
METHOD OF MANUFACTURING A COMPOSITE INSULATOR USING A RESIN WITH HIGH THERMAL PERFORMANCE

(43) Date de publication de la demande: 26.02.2014
(73) Titulaire: Sediver Société Europeenne d'Isolateurs en Verre et Composite, 92017 Nanterre Cédex (FR)
(72) Inventeur: GEORGE, Jean Marie, F-03200 Vichy (FR); THEVENET, Guy, F-63310 Beaumont Les Randan (FR); PRAT, Sandrine, F-03270 Mariol (FR)
(74) Mandataire: Prugneau, Philippe
(86) Numéro de dépôt international: PCT/FR2011/050893
(87) Numéro de publication internationale: WO 2012/143620

(56) Documents cités:
- EP-A1- 0 264 684
- US-A- 4 217 466
- US-A- 4 312 123
- US-A- 5 877 453

## Description

### Domaine technique

L'invention concerne le domaine des isolateurs composites à très haute, haute ou moyenne tension, comprenant une âme isolante en matière synthétique renforcée de fibres de verre à base d'un mélange d'une résine et d'un durcisseur et une enveloppe en matière élastomère vulcanisant à haute température et entourant ladite âme.

### Technique antérieure

L'invention s'applique plus particulièrement au domaine des isolateurs électriques composites pour très haute, haute ou moyenne tension. De tels isolateurs composites lorsqu'ils sont destinés à l'isolation électrique entre une ligne électrique et la terre ou entre phases de lignes électriques, notamment dans le domaine du transport d'énergie ou de l'électrification des voies ferroviaires, auront de préférence une âme pleine de type tige. D'autres isolateurs composites destinés à l'isolation électrique dans la conception de gros appareillages, par exemple de type bornes de transformateur, disjoncteur, terminaison de câble ou autre seront de préférence réalisés avec une âme creuse de type tube.

De tels isolateurs composites sont généralement formés d'une âme allongée isolante qui assure la fonction mécanique de l'isolateur en traction, en flexion, en torsion et en compression, et qui est entourée d'une enveloppe en matière élastomère garantissant une protection de l'isolateur contre l'érosion et fournissant une ligne de fuite adaptée pour éviter un arc extérieur dans des conditions humides ou de pollution ambiante. Chacune des extrémités de l'âme isolante est fixée dans ou sur une armature métallique standardisée pour la mise en place de l'isolateur soit sur la ligne électrique, soit sur l'appareillage considéré.

L'âme d'un tel isolateur composite est généralement formée d'une matière synthétique stratifiée réalisée à partir de fibres de verre imprégnées d'une résine et mises en forme par exemple par enroulement des fibres de verre imprégnées sur un support, notamment dans le cas d'isolateur à tube creux, ou par pultrusion des fibres de verre imprégnées, en particulier dans le cas d'isolateur à tige pleine.

L'enveloppe élastomère d'un tel isolateur composite se présente sous la forme d'une gaine recouvrant l'âme sur toute sa longueur et sur laquelle sont disposées des ailettes radiales espacées le long de la gaine. Classiquement, on peut former l'enveloppe élastomère par divers procédés, par exemple par un procédé d'extrusion, de moulage par compression ou de moulage par injection du matériau élastomère, l'enveloppe étant dans tous les cas chauffée pour provoquer la vulcanisation du matériau élastomère de l'enveloppe. L'enveloppe peut être formée directement sur l'âme isolante ou de manière séparée, avant ou après la fixation des armatures sur l'âme isolante.

Le matériau élastomère de l'enveloppe est généralement à base d'EPDM (Ethylène-Propylène-Diène Monomère) ou de silicone ou encore d'un mélange d'EPDM et de silicone. Il est souvent préféré d'utiliser un élastomère vulcanisant à haute température, c'est-à-dire à plus de 100°C, voire à plus de 130°C. Pour former et vulcaniser une enveloppe à base d'un tel élastomère, par moulage ou par extrusion, il est nécessaire d'atteindre des températures généralement supérieures à 130°C, voire supérieures à 160°C. Par exemple, le silicone dit HTV pour « High-Temperature Vulcanizing » peut être choisi car il apporte à l'isolateur une très bonne résistance à l'érosion sous activité électrique et arcs de surface. Cependant, la vulcanisation à haute température d'un tel élastomère sur l'âme est assortie de nombreux inconvénients.

En effet, les températures de vulcanisation de l'élastomère atteintes au cours de la vulcanisation de l'enveloppe sur l'âme sont généralement assez hautes pour dépasser la température de transition vitreuse (dite T_{G} pour « Glass transition Temperature ») du mélange résine-durcisseur utilisé pour former l'âme isolante et qui caractérise le passage d'un état vitreux rigide à un état viscoélastique souple. Ainsi, l'âme isolante peut donc se ramollir et se déformer, ce qui nuit à la qualité générale de l'isolateur.

En particulier, dans le cas d'un isolateur à âme isolante creuse de type tube, le tube peut se dégrader par délaminage, se déformer, voire s'effondrer sur lui-même.

Dans le cas d'un isolateur à âme isolante pleine de type tige, aussi appelé isolateur à jonc, lorsque l'enveloppe est formée par moulage sur la tige, la tige peut se ramollir, ce qui peut conduire à un risque d'endommagement de la tige lors de la sortie de moule.

D'autre part, lorsque les armatures sont fixées sur l'âme avant la formation de l'enveloppe sur l'âme (qu'elle soit sous forme de tige ou de tube), la solidité même de la fixation des armatures métalliques sur l'âme peut être compromise par le ramollissement de l'âme. Le ramollissement de l'âme peut par exemple conduire à un affaiblissement mécanique de la fixation des armatures métalliques sur l'âme par relaxation.

Pour pallier cet inconvénient, il est possible de fixer des armatures métalliques sur l'âme en deux étapes, à savoir une première étape de fixation, par exemple de sertissage, des armatures sur l'âme avant la formation de l'enveloppe sur l'âme, puis une seconde étape de fixation, par exemple de sertissage, des armatures sur l'âme après la formation de l'enveloppe sur l'âme. Cependant, cela induit un risque de fissuration supplémentaire du fait des contraintes déjà exercées par la première étape de fixation.

On peut aussi fixer les armatures sur la tige après la formation de l'enveloppe sur la tige, mais dans ce cas, l'étanchéité de l'isolateur composite, réalisée habituellement simplement par adhérisation du matériau élastomère sur les armatures lors de la formation de l'enveloppe sur la tige, n'est plus réalisée. Il est alors nécessaire d'ajouter un ou plusieurs joints d'étanchéité au niveau des armatures métalliques, ce qui est connu pour être un point faible dans un isolateur composite du fait du risque de défaut sur joint ou de la faible durée de vie du joint par rapport à la durée d'utilisation d'un isolateur composite.

Pour pallier ces inconvénients, on a déjà essayé d'introduire dans le tube un mandrin pendant la formation par moulage par injection de l'enveloppe en silicone sur le tube de sorte à empêcher la dégradation ou l'effondrement du tube sur lui-même. Cependant, le poids important du mandrin implique une étape de manutention difficile, et l'utilisation d'un mandrin représente une étape supplémentaire et coûteuse dans la fabrication de l'isolateur.

Les documents de brevet US 4217 466 et US 4312123 concernent chacun un exemple d'isolateur composite et un procédé de fabrication de celui-ci.

### Exposé de l'invention

Le but de l'invention est de remédier à tous ces inconvénients en proposant un autre procédé de fabrication d'un isolateur composite à âme isolante en matière synthétique entourée d'une enveloppe en matière élastomère vulcanisant à haute température, ayant une tenue thermo-mécanique de l'âme améliorée.

A cet effet, l'invention a pour objet un procédé de fabrication d'un isolateur composite à très haute, haute ou moyenne tension, comprenant une âme isolante en matière synthétique renforcée de fibres de verre à base d'un mélange d'une résine à groupements époxy et d'un durcisseur, et une enveloppe en matière élastomère entourant ladite âme, la matière élastomère étant choisie parmi le silicone, l'éthylène-propylène-diène monomère et leurs mélanges et vulcanisant à une température de vulcanisation supérieure à 130°C, caractérisé en ce qu'il comprend au moins les étapes consistant à :
- choisir une composition de mélange pour l'âme dans laquelle le durcisseur est sélectionné parmi l'anhydride méthyl-endométhylène tétrahydrophthalique et l'anhydride méthyl-nadique de telle manière à obtenir une température de transition vitreuse pour la matière synthétique qui est supérieure à la température de vulcanisation de la matière élastomère,
- mélanger la résine et le durcisseur pour former la matière synthétique de l'âme, avec une proportion massique de durcisseur comprise entre 85 % et 95 %, de préférence entre 89 % et 91 %, par rapport à la masse de la résine,
- obtenir l'âme par durcissement de la matière synthétique,
- vulcaniser l'enveloppe en matière élastomère sur l'âme en matière synthétique.

Avec le procédé de fabrication d'un isolateur composite selon l'invention, on obtient un isolateur composite, qu'il soit à âme creuse de type tube ou à âme pleine de type tige, associant une excellente tenue thermo-mécanique de l'âme isolante, c'est-à-dire une très bonne stabilité thermique tout en conservant de très bonnes propriétés mécaniques, à une excellente protection, notamment anti-érosion, apportée par l'enveloppe élastomère vulcanisant à haute température.

En particulier, le procédé selon l'invention permet de vulcaniser l'enveloppe sur l'âme à haute température, c'est-à-dire au moins 130°C, voire au moins 170°C, sans risque d'endommagement de l'âme.

Par exemple, dans le cas de la formation et de la vulcanisation de l'enveloppe sur l'âme par moulage, le procédé selon l'invention permet de former une âme qui résiste à la température et à la pression subies au cours du moulage et qui garde donc sa forme et ses caractéristiques à la sortie du moulage.

Par ailleurs, dans le cas d'un isolateur selon l'invention à âme pleine de type tige, les caractéristiques mécaniques de la résine formant la tige ne sont pas affectées par la formation de l'enveloppe sur la tige, ce qui facilite le sertissage des armatures sur la tige.

Dans le cas d'un isolateur selon l'invention à âme creuse de type tube, on évite de manière simple et efficace la dégradation et l'effondrement du tube sur lui-même au cours ou après la formation de l'enveloppe sur le tube. Par ailleurs, on se passe de l'utilisation d'un mandrin lourd et difficile à manipuler.

Le procédé de fabrication d'un isolateur composite selon l'invention peut présenter avantageusement les particularités suivantes :
- l'enveloppe est moulée autour de l'âme ;
- fixer des armatures métalliques aux extrémités de l'âme et à mouler l'enveloppe autour de l'âme et des armatures. Avantageusement, avec le procédé selon l'invention, on conserve les caractéristiques mécaniques de l'âme sans risque de relaxation après la formation de l'enveloppe, puisqu'un ramollissement de l'âme se produirait à des températures supérieures à la température de formation de l'enveloppe. On peut donc fixer les armatures avant la formation de l'enveloppe sur l'âme et on réalise l'étanchéité de l'isolateur composite par simple adhérisation de l'enveloppe sur les armatures métalliques, donc sans la nécessité d'un joint supplémentaire.
- l'enveloppe est formée par un procédé de moulage par injection ou un procédé de moulage par compression, ou encore par un procédé d'extrusion.
   la température de transition vitreuse de la matière synthétique est comprise entre 130°C et 200°C, de préférence entre 170°C et 190°C.
- pour renforcer ladite matière synthétique, on utilise des fibres de verre ayant un diamètre compris entre 10 micromètres et 40 micromètres.

L'invention s'étend à un isolateur composite obtenu par un tel procédé de fabrication, caractérisé en ce qu'il comprend une âme creuse de type tube ou une âme pleine de type tige.

### Description sommaire des dessins

La présente invention sera mieux comprise et d'autres avantages apparaîtront à la lecture de la description détaillée de quelques modes de réalisation pris à titre d'exemples nullement limitatifs et illustrés par les dessins annexés.
La figure 1 est une vue en coupe partielle d'un isolateur composite à tige selon l'invention.
La figure 2 est une courbe montrant des résultats d'essai permettant de déterminer la température de transition vitreuse d'une composition de résine.
La figure 3 est une vue en coupe partielle d'un autre isolateur composite à tube selon l'invention.
La figure 4 est un organigramme décrivant les étapes du procédé de fabrication d'un isolateur composite selon l'invention.

### Description des modes de réalisation

Sur la figure 1, on a représenté un isolateur composite 1 électrique à très haute, haute ou moyenne tension comprenant une âme 2 pleine de type tige allongée s'étendant selon une direction longitudinale A, une enveloppe 3 entourant l'âme 2 et formant des nervures radiales en forme de disques 5 évasés successifs sensiblement perpendiculaires à la direction A de l'âme 2, et des armatures 4 métalliques d'extrémités fixées aux extrémités respectives de l'âme 2.

L'enveloppe 3 est réalisée en matière élastomère vulcanisant à haute température, de préférence du silicone dit HTV pour « High-Temperature Vulcanizing », vulcanisant à une température supérieure à 130°C environ.

Une composition de matière synthétique pour l'âme 2 adéquat et conforme à l'invention sera stable thermiquement jusqu'à une température d'au moins 130°C, de préférence supérieure à 150°C, de préférence entre 170°C et 190°C et jusqu'à 220°C, c'est-à-dire que la température de transition vitreuse de la matière synthétique est comprise entre 130°C et 220°C, de préférence entre 170°C et 190°C.

Avantageusement, l'âme 2 est réalisée en une matière synthétique stratifiée renforcée de fibres de verre et formée à partir d'un mélange d'une résine à base de groupements époxy, d'un durcisseur et d'un accélérateur. D'autres composants peuvent bien entendu être ajoutés à la matière synthétique selon les besoins particuliers. De préférence, les fibres de verre ont un diamètre compris entre 10 et 40 micromètres.

Le durcisseur est avantageusement choisi, pour chaque résine, parmi des durcisseurs qui présentent des caractéristiques telles qu'après mélange de la résine et du durcisseur, la température de transition vitreuse T_{G} de la matière synthétique formant l'âme 2 est supérieure à la température de vulcanisation de la matière élastomère formant l'enveloppe 3.

Plus précisément, on identifie de préférence un tel durcisseur à partir d'un essai mécanique permettant de déterminer la température de ramollissement d'une matière synthétique à tester, sachant que la température de ramollissement est égale à la température de transition vitreuse T_{G} de la matière synthétique.

On a représenté sur la figure 2 des courbes montrant des résultats d'essais mécaniques permettant de déterminer la température de transition vitreuse T_{G} respective de différentes matières synthétiques, indiquées respectivement par les références C, D, E, F, G. Plus précisément, on a représenté les variations de la contrainte de torsion appliquée en pourcentage (%) en fonction de la température en degré Celsius (°C).

Un tel essai mécanique consiste à réaliser une mesure de la variation du couple résistant, relié de manière connue à la contrainte de torsion appliquée, mesuré sur une éprouvette de matière synthétique lorsque l'éprouvette est soumise à un effort de torsion en fonction de la température. Lorsque l'éprouvette atteint sa température de ramollissement, c'est-à-dire sa température de transition vitreuse T_{G}, le couple résistant s'effondre, comme indiqué par exemple sur la figure 2 par la flèche B pointant sur la courbe G.

Ainsi, les courbes C, D et F permettent de déterminer une température de transition vitreuse T_{G} d'environ respectivement 140°C, 160°C et 180°C supérieure à la température de vulcanisation de la matière élastomère (ici 130°C), ce qui correspond donc à des matières synthétiques conformes aux caractéristiques de l'invention. La courbe C montre en particulier un exemple d'une matière synthétique conforme aux caractéristiques de l'invention mais ne présentant pas une qualité optimale, la température de transition vitreuse T_{G} de cette matière étant basse. En revanche, les courbes E et G qui permettent de déterminer une température de transition vitreuse T_{G} d'environ respectivement 110°C et 90°C, donc inférieure à la température de vulcanisation de la matière élastomère décrite plus haut, correspondent à des matières synthétiques de l'art antérieur.

De manière préférée, l'effondrement du couple résistant en torsion est soudain et rapide, indiquant une matière synthétique très stable en température jusqu'à sa température de transition vitreuse T_{G} où elle se ramollit soudainement, comme c'est par exemple le cas de la matière synthétique de la courbe G.

En variante, l'effondrement du couple résistant en torsion peut aussi intervenir après une baisse progressive du couple résistant, pouvant être prolongée comme c'est le cas par exemple de la courbe D, sans que l'on s'éloigne du cadre de l'invention. Une telle baisse progressive du couple résistant indique simplement une matière synthétique qui se ramollit légèrement progressivement jusqu'à sa température de transition vitreuse T_{G} où elle se ramollit complètement et soudainement. Ce comportement peut être dû à des matières synthétiques de moindre qualité ou mal identifiées, mais permet néanmoins de déterminer sans ambigüité la température de transition vitreuse T_{G} de la matière synthétique considérée.

Il conviendra pour réaliser un tel essai de découper une plaquette de la matière synthétique à tester de dimension déterminée pour obtenir une éprouvette, en général et de manière connue une plaquette rectangulaire de quelques millimètres d'épaisseur, par exemple entre 1 et 3 millimètres, d'un centimètre de large environ (par exemple entre 0,5 et 2 centimètres) et de quelques centimètres de long (par exemple entre 4 et 10 centimètres), et de soumettre l'éprouvette obtenue à des efforts de torsion après avoir pris le soin de bien caler les extrémités de l'éprouvette dans des mâchoires adaptées. Puis, la température de l'éprouvette est progressivement augmentée tout en suivant la valeur du couple de torsion appliquée.

On comprendra que les conséquences s'appliquent autant à des applications en traction qu'en flexion, torsion ou compression.

Selon un mode préféré de l'invention, le durcisseur est de type anhydride méthyl-nadique, de préférence l'anhydride méthyl-endométhylentétrahydrophthalique de formule I :

Cette formule I comprend une chaîne fortement rigidifiée par la présence d'un groupement méthyl sur un noyau aromatique ce qui permet d'obtenir un durcisseur dit à « haute T_{G} » (température de transition vitreuse), ce qui confère par conséquent à la matière synthétique de l'âme 2 une température de transition vitreuse T_{G} élevée.

On pourra aussi, sans s'éloigner du cadre de l'invention, choisir un autre durcisseur dans la famille des anhydrides méthyl-nadique, comprenant de préférence des molécules à un seul noyau aromatique, peu ou pas de groupes secondaires et/ou des longueurs de chaînes des groupes secondaires courtes, ces caractéristiques permettant de rigidifier davantage la chaîne principale du durcisseur et donc d'atteindre une température de transition vitreuse T_{G} de la matière synthétique élevée.

On choisira un accélérateur parmi les accélérateurs utilisés classiquement pour accélérer la prise des résines époxy.

Pour obtenir la température de transition vitreuse T_{G} souhaitée pour la matière synthétique de l'âme 2 selon l'invention, on réalise un mélange de la résine à base de groupements epoxy et du durcisseur dans les proportions suivantes précises : un équivalent epoxy pour un équivalent anhydride, ce qui correspond à une masse de durcisseur représentant 85 % à 95 %, de préférence 89 % à 91 %, de la masse de résine. Les proportions de résine et de durcisseur seront contrôlées avec soin car le durcisseur non consommé présent dans un isolateur composite 1 pourrait réagir avec l'humidité ambiante de sorte à former des acides pouvant attaquer les fibres de verre de l'âme 2 et fortement affaiblir la résistance mécanique de l'isolateur composite 1.

On a représenté sur la figure 3 un autre isolateur composite 1 électrique à très haute, haute ou moyenne tension comprenant une âme 2 creuse de type tube. Sur la figure 3, les mêmes références numériques correspondent aux mêmes éléments que ceux portant les mêmes références que sur la figure1.

On décrira maintenant des exemples de fabrication d'un isolateur composite 1 selon l'invention, en référence à la figure 4.

On commence à l'étape 41 par choisir pour la fabrication de l'âme 2 un mélange durcisseur-résine tel que défini ci-dessus qui présente donc des caractéristiques telles qu'après mélange du durcisseur et de la résine pour obtenir la matière synthétique, la température de transition vitreuse de la matière synthétique obtenue est supérieure à la température de vulcanisation de la matière élastomère formant l'enveloppe 3.

Puis, on fabrique à l'étape 42 l'âme 2 à partir d'une matière synthétique renforcée de fibres de verre, formée comme décrit ci-dessus à partir d'un mélange de la résine époxy, du durcisseur tels que définis ci-dessus et d'un accélérateur, en respectant les proportions durcisseur-résine énoncées ci-dessus.

L'âme 2 peut être fabriquée par exemple par pultrusion de la matière synthétique renforcée de fibres de verre dans le cas d'une âme 2 pleine de type tige ou jonc, ou par enroulement filamentaire autour d'un mandrin dans le cas d'une âme 2 creuse de type tube.

Puis, on provoque le durcissement et la réticulation de la matière synthétique en chauffant l'âme 2. L'étape de durcissement et de réticulation peut comprendre un ou plusieurs paliers de température dont la valeur et le temps peuvent varier en fonction de la taille de l'âme 2 à durcir et/ou de ses formes particulières. On comprendra par exemple qu'une âme 2 pleine de type tige de grand diamètre prendra plus de temps à réticuler qu'une âme 2 pleine de type tige à diamètre plus réduit. Par ailleurs, une âme 2 creuse de type tube aura besoin de temps de durcissement plus longs étant donné les surfaces en contact avec l'extérieur et les épaisseurs considérées. Enfin, on prendra soin de ne pas soumettre l'âme 2 à des seuils de température trop violents au risque de voir la réticulation devenir trop exothermique et provoquer la fissuration de la matière synthétique.

L'âme 2 obtenue après durcissement et réticulation peut alors être coupée en tronçons selon le besoin.

Selon un mode de réalisation particulier du procédé selon l'invention, l'âme 2 pleine de type tige peut être fabriquée par pultrusion. Dans ce cas, les fibres de verre sont d'abord entraînées dans un bain d'imprégnation de la matière synthétique porté à une température comprise entre 40°C et 50°C de sorte à se charger en matière synthétique. Puis, les fibres imprégnées de matière synthétique sont entraînées dans une filière pour obtenir une âme 2 pleine d'un diamètre final généralement compris généralement entre 14 et 120 millimètres. Enfin, on fait passer l'âme 2 dans une étuve ou plusieurs étuves successives de températures différentes pour durcir et réticuler la matière synthétique formant l'âme 2. On comprendra que l'entraînement des fibres dans la filière est effectué en fin de ligne et en continu, dans un procédé de pultrusion classique. La vitesse d'entraînement des fibres est avantageusement réglable afin d'ajuster le temps de passage de l'âme 2 dans la ou les étuves respectives et donc la durée du durcissement.

Selon un autre mode de réalisation particulier du procédé selon l'invention, l'âme 2 creuse de type tube est fabriquée par enroulement filamentaire. Dans ce cas, les fibres de verre sont également entraînées dans un bain d'imprégnation de la matière synthétique porté à une température comprise entre 40°C et 50°C de sorte à se charger en matière synthétique. Puis, les fibres imprégnées de matière synthétique sont entourées autour d'un mandrin en rotation pour obtenir une âme 2 creuse d'un diamètre final généralement compris entre 80 et 1500 millimètres.

Puis, selon un mode de réalisation préféré du procédé selon l'invention, à l'étape 43, on fixe les armatures 4 d'extrémités sur les extrémités respectives de l'âme 2, par exemple par encollage de l'âme 2 ou de préférence par sertissage sur l'âme 2.

On peut aussi prévoir de fixer les armatures 4 sur l'âme 2 après formation de l'enveloppe 3 sur l'âme 2. Dans ce cas, on pourra prévoir un joint d'étanchéité (non représenté) adapté pour réaliser l'étanchéité de l'isolateur composite 1 au niveau des armatures 4.

Enfin, l'enveloppe 3 est formée à l'étape 44 à partir d'une matière élastomère telle que décrite plus haut, puis vulcanisée à l'étape 45.

Selon un mode de réalisation préféré du procédé selon l'invention, l'enveloppe 3 est formée directement sur l'âme 2 et sur les armatures 4 fixées préalablement à l'étape 43, ce qui permet d'obtenir une très bonne étanchéité de l'enveloppe 3 sur toute la longueur de l'isolateur composite 1, qui assure ainsi une très bonne protection de l'isolateur composite 1 contre l'érosion.

Selon un mode de réalisation préféré du procédé selon l'invention, l'enveloppe 3 est formée et vulcanisée par moulage de la matière élastomère directement sur l'âme 2, de sorte que l'étape 44 de formation et l'étape 45 de vulcanisation sont réalisées en même temps. Pendant ces étapes 44, 45 de formation et de vulcanisation de l'enveloppe 3 par moulage sur l'âme 2, l'âme 2 reste à une température inférieure à la température de transition vitreuse de la matière synthétique formant l'âme 2. Ainsi, grâce au procédé selon l'invention, la matière synthétique de l'âme 2 n'atteint pas son seuil de transition vitreuse et l'âme 2 conserve donc ses caractéristiques mécaniques, notamment sa rigidité et sa forme, ce qui évite la déformation de l'âme 2 en particulier lors du démoulage de l'isolateur composite 1 en fin de fabrication.

Selon un mode de réalisation encore préféré du procédé selon l'invention, on réalisera un moulage par injection de l'enveloppe 3 sur l'âme 2, les armatures 4 ayant été préalablement fixées sur l'âme 2. Pour cela, on commence par préchauffer l'âme 2 avec les armatures 4, avant de placer l'âme 2 avec les armatures 4 préchauffée dans un moule d'injection dans lequel on injecte la matière élastomère crue sous forme liquide jusqu'à remplissage complet du moule. Le moulage et la vulcanisation de matière élastomère de l'enveloppe 3 sont alors réalisés à une température inférieure à la température de transition vitreuse de la matière synthétique formant l'âme 2.

On comprendra que la durée et la température du moulage par injection pourra varier en fonction de la matière élastomère choisie pour fabriquer l'enveloppe 3. A titre d'exemple, le préchauffage peut être réalisé à une température comprise entre 80°C et 100°C pendant une durée comprise entre 50 et 70 minutes et le moulage peut être réalisé à une température comprise entre 160°C et 180°C pendant une durée comprise entre 10 et 20 minutes.

Selon un autre mode de réalisation du procédé selon l'invention, on réalisera un moulage par compression de l'enveloppe 3 sur l'âme 2. A titre d'exemple, on peut disposer dans un moule une quantité prédéterminée de matière élastomère crue sous forme solide et l'âme 2, avant de réaliser le moulage et la vulcanisation de l'enveloppe 3. Le moulage et la vulcanisation de la matière élastomère formant l'enveloppe 3 sont alors aussi réalisés à une température inférieure à la température de transition vitreuse de la matière synthétique formant l'âme 2.

Selon encore un autre mode de réalisation du procédé selon l'invention, l'enveloppe 3 est formée dans un premier temps à l'étape 44 séparément de l'âme 2, puis vulcanisée dans un second temps à l'étape 45 sur l'âme 2. A titre d'exemple, on peut commencer par former une enveloppe 3 en matière élastomère sous la forme d'une gaine lisse, c'est-à-dire sans les ailettes 5, puis on insère l'enveloppe 3 lisse ainsi formée sur l'âme 2. Puis, des ailettes 5, également formées à partir d'une matière élastomère telle que décrite plus haut, sont enfilées sur l'enveloppe 3 lisse. On vulcanise alors la matière élastomère de l'enveloppe 3 et des ailettes 5, par exemple par autoclave, ce qui permet en outre de fusionner les ailettes 5 sur l'enveloppe 3. En variante, on peut aussi d'abord vulcaniser séparément la matière élastomère de l'enveloppe 3 et des ailettes 5, puis coller les ailettes 5 sur l'enveloppe 3 lisse. Dans tous les cas, pendant la vulcanisation, l'âme 2 reste avantageusement à une température inférieure à la température de transition vitreuse de la matière synthétique formant l'âme 2.

Avantageusement, le procédé selon l'invention réunit trois conditions permettant d'obtenir une température de transition vitreuse T_{G} de la matière synthétique formant l'âme 2 supérieure à la température de vulcanisation du silicone formant l'enveloppe 3, à savoir :
- disposer dans la matière synthétique d'une composition de mélange de résine et durcisseur à haute température de transition vitreuse T_{G},
- fournir un dosage très précis de la résine et du durcisseur dans la matière synthétique,
- avoir un fort degré de réticulation de la matière synthétique grâce à l'étape de durcissement de la matière synthétique.

Il va de soi que la présente invention ne saurait être limitée à la description qui précède de l'un de ses modes de réalisation susceptible de subir quelques modifications sans pour autant sortir du cadre de l'invention.

Par exemple, on pourra utiliser pour l'enveloppe 3 un autre polymère vulcanisant à haute température tel que l'éthylène-propylène-diène monomère (EPDM) par exemple ou un mélange à base de silicone et d'EPDM.

### Exemple

Un isolateur composite 1 selon l'invention a été réalisé selon le protocole suivant :
- réalisation d'une formulation pour la matière synthétique de la tige comprenant une résine époxy et un durcisseur de type METH (Methyl-endomethylentetrahydrophthalic Anhydride) dans une proportion 1:0,9, et un accélérateur,
- formation d'une tige 2 pleine par pultrusion selon l'étape 42 de la figure 4,
- durcissement de la tige dans un premier cycle de 1 heure à une température de 80°C, suivi d'un second cycle de 1 heure à une température de 150°C, suivi d'un troisième et dernier cycle de 1 heure à une température de 250°C,
- fixation des armatures 4 métalliques sur la tige 2 obtenue selon l'étape 43 de la figure 4,
- surmoulage par injection de l'enveloppe 3 en silicone HTV sur la tige 2 et vulcanisation du silicone HTV selon les étapes 44, 45 de la figure 4.

On obtient un isolateur composite 1 à tige pleine avec une matière synthétique ayant une température de transition vitreuse T_{G} d'environ 195°C.

## Revendications

1. Procédé de fabrication d'un isolateur composite (1) à très haute, haute ou moyenne tension, comprenant une âme (2) isolante en matière synthétique renforcée de fibres de verre à base d'un mélange d'une résine à groupements époxy et d'un durcisseur, et une enveloppe (3) en matière élastomère entourant ladite âme (2), ladite matière élastomère étant choisie parmi le silicone, l'éthylène-propylène-diène monomère (EPDM) et leurs mélanges et vulcanisant à une température de vulcanisation supérieure à 130°C, **caractérisé en ce qu'**il comprend au moins les étapes consistant à :
- choisir (41) une composition de mélange pour l'âme (2) dans laquelle ledit durcisseur est sélectionné parmi l'anhydride méthyl-endométhylène tétrahydrophthalique (METH) et l'anhydride méthyl-nadique (MNA) de telle manière à obtenir une température de transition vitreuse pour ladite matière synthétique qui est supérieure à ladite température de vulcanisation de ladite matière élastomère,
- mélanger (42) ladite résine et ledit durcisseur pour former ladite matière synthétique de l'âme (2), avec une proportion massique de durcisseur comprise entre 85 % et 95 %, de préférence entre 89 % et 91 %, par rapport à la masse de ladite résine,
- obtenir ladite âme (2) par durcissement de ladite matière synthétique,
- vulcaniser (45) ladite enveloppe (3) en matière élastomère sur ladite âme (2) en matière synthétique.

2. Procédé de fabrication d'un isolateur composite (1) selon la revendication 1, **caractérisé en ce que** l'enveloppe (3) est moulée autour de l'âme (2).

3. Procédé de fabrication d'un isolateur composite (1) selon la revendication 1 ou 2, **caractérisé en ce qu'**il comprend en outre une étape consistant à fixer (42) des armatures (4) métalliques aux extrémités de ladite âme (2) et à mouler l'enveloppe (3) autour de ladite âme (2) et desdites armatures (4).

4. Procédé de fabrication d'un isolateur composite (1) selon l'une des revendications 1 à 3, **caractérisé en ce que** l'enveloppe (3) est formée par un procédé de moulage par injection.

5. Procédé de fabrication d'un isolateur composite (1) selon l'une des revendications 1 à 3, **caractérisé en ce que** l'enveloppe (3) est formée par un procédé de moulage par compression.

6. Procédé de fabrication d'un isolateur composite (1) selon l'une des revendications 1 à 3, **caractérisé en ce que** l'enveloppe (3) est formée par un procédé d'extrusion.

7. Procédé de fabrication d'un isolateur composite (1) selon l'une des revendications 1 à 6, **caractérisé en ce que** ladite température de transition vitreuse de ladite matière synthétique est comprise entre 130°C et 220°C, de préférence entre 170°C et 190°C.

8. Procédé de fabrication d'un isolateur composite (1) selon l'une des revendications 1 à 7, **caractérisé en ce que** pour renforcer ladite matière synthétique, on utilise des fibres de verre ayant un diamètre compris entre 10 micromètres et 40 micromètres.

9. Isolateur composite (1) obtenu par un procédé de fabrication selon l'une des revendications 1 à 8, **caractérisé en ce qu'**il comprend une âme (2) creuse de type tube.

10. Isolateur composite (1) obtenu par un procédé de fabrication selon l'une des revendications 1 à 8, **caractérisé en ce qu'**il comprend une âme (2) pleine de type tige.

## Patentansprüche

1. Verfahren zur Herstellung eines Verbundisolators (1) mit sehr hoher, hoher oder mittlerer Spannung, umfassend eine isolierende Seele (2) aus glasfaserverstärktem Kunststoffmaterial auf der Basis einer Mischung eines Harzes mit Epoxy-Gruppen und eines Härters, und eine Hülle (3) aus Elastomermaterial, die die Seele (2) umgibt, wobei das Elastomermaterial ausgewählt ist aus Silikon, Ethylen-Propylen-Dien-Monomer (EPDM) und ihren Mischungen und bei einer Vulkanisationstemperatur oberhalb von 130°C vulkanisiert,
**dadurch gekennzeichnet,**
**dass** es wenigstens die folgenden Schritte umfasst:
- Auswählen (41) einer Mischungszusammensetzung für die Seele (2), in der der Härter ausgewählt wird unter Methylendomethylen-Tetrahydrophthal-Säureanhydrid (METH) und Methyl-Nadic-Säureanhydrid (MNA) derart, dass eine Glasübergangstemperatur für das Kunststoffmaterial erhalten wird, die oberhalb der Vulkanisationstemperatur des Elastomermaterials liegt,
- Mischen (42) des Harzes und des Härters zum Bilden des Kunststoffmaterials der Seele (2), mit einem Massenanteil des Härters zwischen 85 % und 95 %, vorzugsweise zwischen 89 % und 91 %, in Bezug auf die Masse des Harzes,
- Erhalten der Seele (2) durch Aushärten des Kunststoffmaterials,
- Vulkanisieren (45) der Hülle (3) aus Elastomermaterial auf der Seele (2) aus Kunststoffmaterial.

2. Verfahren zum Herstellen eines Verbundisolators (1) nach Anspruch 1, **dadurch gekennzeichnet, dass** die Hülle (3) um die Seele (2) geformt ist.

3. Verfahren zum Herstellen eines Verbundmaterialisolators (1) nach Anspruch 1 oder 2, **dadurch gekennzeichnet, dass** es ferner einen Schritt umfasst, der darin besteht, metallische Armierungen (4) an den Extremitäten der Seele (2) zu fixieren (42) und die Hülle (3) um die Seele (2) und die Armierungen (4) zu formen.

4. Verfahren zur Herstellung eines Verbundmaterialisolators (1) nach einem der Ansprüche 1 bis 3, **dadurch gekennzeichnet, dass** die Hülle (3) durch ein Spritzgussverfahren hergestellt ist.

5. Verfahren zur Herstellung eines Verbundmaterialisolators (1) nach einem der Ansprüche 1 bis 3, **dadurch gekennzeichnet, dass** die Hülle (3) durch ein Druckgussverfahren hergestellt ist.

6. Verfahren zur Herstellung eines Verbundmaterialisolators (1) nach einem der Ansprüche 1 bis 3, **dadurch gekennzeichnet, dass** die Hülle (3) durch ein Extrusionsverfahren hergestellt ist.

7. Verfahren zur Herstellung eines Verbundmaterialisolators (1) nach einem der Ansprüche 1 bis 6, **dadurch gekennzeichnet, dass** die Glasübergangstemperatur des Kunststoffmaterials zwischen 130°C und 220°C, vorzugsweise zwischen 170°C und 190°C, umfasst ist.

8. Verfahren zur Herstellung eines Verbundmaterialisolators (1) nach einem der Ansprüche 1 bis 7, **dadurch gekennzeichnet, dass** zum Verstärken des Kunststoffmaterials Glasfasern verwendet werden, die einen Durchmesser aufweisen, der zwischen 10 Mikrometern und
40 Mikrometern umfasst ist.

9. Verbundmaterialisolator (1), erhältlich durch ein Verfahren nach einem der Ansprüche 1 bis 8, **dadurch gekennzeichnet, dass** er eine hohle Seele (2) des Typs Rohr umfasst.

10. Verbundmaterialisolator (1), erhältlich durch ein Verfahren nach einem der Ansprüche 1 bis 8, **dadurch gekennzeichnet, dass** er eine stabförmige Seele (2) aus Vollmaterial umfasst.

## Claims

1. A method of fabricating a very high, high, or medium voltage composite insulator (1) comprising an insulating core (2) made of glass-fiber-reinforced synthetic material based on epoxy groups and a hardener, and a covering (3) made of elastomer material and surrounding said core (2), said elastomer material being selected from silicones, ethylene propylene diene monomer (EPDM), and mixtures thereof, and vulcanizing at a vulcanization temperature that is greater than 130°C, the method being **characterized in that** it comprises at least the steps consisting in:
• selecting (41) a mixture composition for the core (2) in which said hardener is selected from methyl endo methylene tetrahydrophthalic (METH) and methyl nadic anhydride (MNA) in such a manner as to obtain a glass transition temperature for said synthetic material that is higher than the vulcanization temperature of said elastomer material;
• mixing (42) said resin and said hardener in order to form said synthetic material of the core (2), with a proportion in weight of hardener lying in the range 85% to 95%, preferably in the range 89% to 91%, relative to the weight of said resin;
• obtaining said core (2) by hardening said synthetic material; and
• vulcanizing (45) at said covering (3) of elastomer material on said core (2) of synthetic material.

2. A method of fabricating a composite insulator (1) according to claim 1, **characterized in that** the covering (3) is molded around the core (2).

3. A method of fabricating a composite insulator (1) according to claim 1 or claim 2, **characterized in that** it further comprises a step consisting in fastening (42) metal end fittings (4) to the ends of said core (2) and in molding the covering (3) around said core (2) and said end fittings (4).

4. A method of fabricating a composite insulator (1) according to any one of claims 1 to 3, **characterized in that** the covering (3) is formed by an injection molding method.

5. A method of fabricating a composite insulator (1) according to any one of claims 1 to 3, **characterized in that** the covering (3) is formed by a compression molding method.

6. A method of fabricating a composite insulator (1) according to any one of claims 1 to 3, **characterized in that** the covering (3) is formed by an extrusion method.

7. A method of fabricating a composite insulator (1) according to any one of claims 1 to 6, **characterized in that** said glass transition temperature of said synthetic material lies in the range 130°C to 220°C, preferably in the range 170°C to 190°C.

8. A method of fabricating a composite insulator (1) according to any one of claims 1 to 7, **characterized in that** in order to reinforce said synthetic material, glass fibers are used having a diameter lying in the range 10 µm to 40 µm.

9. A composite insulator (1) obtained by a fabrication method according to any one of claims 1 to 8, the insulator being **characterized in that** it includes a tube type hollow core (2).

10. A composite insulator (1) obtained by a fabrication method according to any one of claims 1 to 8, **characterized in that** it includes a rod type solid core (2) .
